# FASCICULE DE BREVET EUROPEEN

(11) **EP 3 212 816 B1**
(45) Date de publication et mention de la délivrance du brevet: **27.03.2019**
(21) Numéro de dépôt: 15798511.0
(22) Date de dépôt: 28.10.2015
(51) Int. Cl.: C22C 14/00, C22C 1/02, C22F 1/00, C22F 1/18, B22D 7/00

(54) **PIECE DE TURBOMACHINE COMPORTANT UN ALLIAGE A BASE DE TITANE**
TURBOMASCHINENTEIL MIT EINER LEGIERUNG AUF DER BASIS VON TITAN
TURBOMACHINE PART COMPRISING AN ALLOY BASED ON TITANIUM

(30) Priorité: 31.10.2014 FR 1460497
(43) Date de publication de la demande: 06.09.2017
(73) Titulaire: SAFRAN AIRCRAFT ENGINES, 75015 Paris (FR); Timet Savoie, 73400 Ugine (FR); Centre National de la Recherche Scientifique, 75016 Paris (FR); Ecole Nationale Superieure de Chimie Paris, 75231 Paris Cedex 05 (FR)
(72) Inventeur: PELTIER, Béatrice, F-77550 Moissy-Cramayel Cedex (FR); BROZEK, Cédrik, F-92370 Chaville (FR); MILLET, Yvon, F-69100 Villeurbanne (FR); PRIMA, Frédéric, F-750154Paris (FR)
(74) Mandataire: Laïk, Eric
(86) Numéro de dépôt international: PCT/FR2015/052899
(87) Numéro de publication internationale: WO 2016/066955

(56) Documents cités:
- JP-A- 2014 169 496
- JP-A- 2014 194 083
- US-A1- 2011 192 509
- US-A1- 2013 248 061
- SUGANO D ET AL: "The effect of aluminum content on phase constitution and heat treatment behavior of Ti-Cr-Al alloys for healthcare application", MATERIALS SCIENCE AND ENGINEERING C, ELSEVIER SCIENCE S.A, CH, vol. 25, no. 3, 10 mai 2005 (2005-05-10), pages 377-381, XP025316602, ISSN: 0928-4931, DOI: 10.1016/J.MSEC.2005.01.021 [extrait le 2005-05-01]
- YONOSUKE MURAYAMA ET AL: "Phase Stability and Mechanical Properties of Ti-Cr Based Alloys with Low Young's Modulus", MATERIALS SCIENCE FORUM, vol. 654-656, 30 juin 2010 (2010-06-30), pages 2114-2117, XP055195961, ISSN: 0255-5476, DOI: 10.4028/www.scientific.net/MSF.654-656.211 4
- ABDUL WADOOD ET AL: "Effect of [alpha] phase precipitation on martensitic transformation and mechanical properties of metastable [beta] Ti-6Cr-3Sn biomedical alloy", JOURNAL OF ALLOYS AND COMPOUNDS., vol. 577, 15 novembre 2013 (2013-11-15), pages S427-S430, XP055195995, CH ISSN: 0925-8388, DOI: 10.1016/j.jallcom.2012.01.008

## Description

### Arrière-plan de l'invention

L'invention concerne de nouveaux alliages de titane présentant des propriétés mécaniques améliorées.

Les alliages de titane commerciaux peuvent présenter à température ambiante un écrouissage faible voire nul ainsi qu'une ductilité relativement faible (de 10 à 15% en moyenne). Ce type de comportement est lié aux modes de durcissement des alliages de titane connus qui permettent d'obtenir de bonnes propriétés en termes de résistance mécanique mais, en contrepartie, peuvent limiter les capacités de déformation du matériau et, en conséquence, conduire à de faibles ductilités.

Les alliages de titane connus ne constituent donc pas des matériaux optimaux pour réaliser des pièces devant subir potentiellement de grandes déformations tout en conservant des propriétés statiques de bon niveau comme par exemple des carters qui doivent assurer la rétention d'objets en cas d'ingestion ou d'éclatement de pièces. Certains des alliages de titane connus peuvent, par conséquent, être écartés de ce type d'applications au profit d'aciers sensiblement plus lourds.

On connait JP 2014-194083 et la publication Sugano et al. « the effect of aluminum content on phase constitution and heat treatment behavior of Ti-Cr-Al alloys for healthcare application » (Materials Science and Engineering C 25 (2005) 377 - 381) qui divulguent des alliages de titane pour des applications médicales. Les documents US 2011/0192509 et US 2013/0248061 divulguent le traitement de pièces à base de titane, et le document JP 2014-169496 divulgue des alliages de titane.

Il existe donc un besoin pour disposer de nouveaux alliages de titane présentant un écrouissage ainsi qu'une ductilité élevés.

### Objet et résumé de l'invention

L'invention propose selon un premier aspect un carter selon la revendication 1.

L'invention propose selon un deuxième aspect une turbomachine selon la revendication 4.

Le brevet décrit encore un alliage à base de titane dans lequel un ou plusieurs éléments d'addition sont présents, l'alliage vérifiant les conditions suivantes :
- $4,10 \leq \frac{e}{a} \leq 4,16 ,$
- 10 ≤ Mo_{éq} ≤ 14,5,
- 2,77 ≤ Bo ≤ 2,80, et
- 2,34 eV ≤ Md ≤ 2,38 eV,
où Mo_{éq} désigne la teneur massique en éléments bêtagènes dans l'alliage en équivalent molybdène, $\frac{e}{a} = \sum \frac{{e}_{i}}{{a}_{i}} {x}_{i}$ où $\frac{{e}_{i}}{{a}_{i}}$ désigne le nombre d'électrons de valence de l'élément i et *xᵢ* désigne la fraction molaire de l'élément i dans l'alliage, la somme étant effectuée sur l'ensemble des éléments présents dans l'alliage, Bo désigne l'indice de liaison moyen des liaisons covalentes entre le titane et les éléments d'addition et Md désigne le niveau d'énergie moyen en eV des orbitales d correspondant aux liaisons covalentes entre le titane et les éléments d'addition.

Par « alliage à base de titane », il faut comprendre que le titane constitue le métal de base de l'alliage, c'est-à-dire que l'alliage comporte du titane en une teneur massique supérieure ou égale à 50%, par exemple supérieure ou égale à 60%, par exemple supérieure ou égale à 70%, par exemple supérieure ou égale à 80%.

La grandeur Mo_{éq} est donnée par l'équation suivante : Mo_{éq} = ∑*Moᵢzᵢ* où *zᵢ* désigne la fraction massique dans l'alliage de l'élément d'addition i et Moᵢ correspond au rapport (caractère bétagène de l'élément d'addition i)/(caractère bétagène de Mo), la somme étant effectuée sur l'ensemble des éléments d'addition présents dans l'alliage. Ainsi, la somme porte à la fois sur les éléments d'addition bétagènes mais aussi sur les éléments d'addition alphagènes éventuellement présents dans l'alliage, ces derniers ayant un coefficient Moᵢ négatif.

Pour chacun des éléments d'addition, les grandeurs Moᵢ et eᵢ/aᵢ sont tabulées. Le tableau 1 ci-dessous donne les valeurs de ces grandeurs pour quelques exemples d'éléments d'addition.

Bo quantifie la force de cohésion moyenne des liaisons covalentes entre le titane et les éléments d'addition. Plus précisément, la grandeur Bo est calculée de la manière suivante : *Bo* = ∑*Boᵢxᵢ* où *xᵢ* désigne la fraction molaire de l'élément i dans l'alliage, la somme portant sur l'ensemble des éléments présents dans l'alliage. Les valeurs Boᵢ sont tabulées et sont données pour différents éléments d'addition dans le tableau 2 ci-dessous. Md désigne le niveau d'énergie moyen des orbitales d correspondant aux liaisons covalentes résultant de l'interaction entre le titane et les éléments d'addition. Plus précisément, la grandeur Md est calculée de la manière suivante : *Md* = ∑*Mdᵢxᵢ* où *xᵢ* désigne la fraction molaire de l'élément i dans l'alliage, la somme portant sur l'ensemble des éléments présents dans l'alliage. Les valeurs Mdᵢ sont tabulées et sont données pour différents éléments d'addition dans le tableau 2 ci-dessous.

Les paramètres $\frac{e}{a} ,$ Mo_{éq}, Bo et Md sont connus de la littérature. En particulier, diverses publications détaillent le calcul des paramètres Bo et Md. A ce titre, on peut par exemple citer la publication Abdel-Hady et al. « General approach to phase stability and elastic properties of β-type Ti-alloys using electronic parameters », Scripta Materialia 55 (2006) 477-480, la publication Marteleur et al. « On the design of new β-metastable titanium alloys with improved work hardening rate thanks to simultaneous TRIP and TWIP effects », Scripta Materialia 66 (2012) 749-752 et la publication Sun et al. « Investigation of early stage deformation mechanisms in a metastable β-titanium alloy showing combined twinning-induced plasticity and transformation-induced plasticity effects », Acta Materialia 61 (2013) 6406-6417.

Sauf mention contraire, dans les formules chimiques d'alliages utilisées dans la suite, le nombre situé devant un élément chimique est la teneur massique en % de cet élément dans l'alliage. Par exemple, l'alliage Ti-8,5Cr-1,5Al est un alliage à base de titane comportant du Cr en une teneur massique égale à 8,5% et du Al en une teneur massique égale à 1,5%.

Les alliages utilisables dans le cadre de l'invention présentent avantageusement un écrouissage élevé, une charge à rupture élevée ainsi qu'une bonne ductilité. Le choix des plages de paramètres explicitées plus haut permet de durcir l'alliage et d'activer des modes de déformation permettant d'obtenir une ductilité élevée en faisant intervenir des mécanismes de maclage (« twinning ») et de transformation de phase β en phase a.

Dans les alliages utilisables dans le cadre de l'invention, une combinaison d'un effet de plasticité induite par maclage (effet « TWIP » : « Twinning Induced Plasticity ») et d'un effet de plasticité induite par transformation de phase (effet « TRIP » : « Transformation Induced Plasticity ») est avantageusement activée. L'invention résulte dans le choix d'alliages particuliers définis à l'aide des paramètres décrits plus haut permettant à la fois d'activer un mécanisme de transformation martensitique ainsi que des mécanismes de maclage et de glissement.

Grâce à l'activation de ces phénomènes, les alliages utilisables dans le cadre de l'invention peuvent notamment présenter des ductilités de l'ordre de 40% tout en conservant des limites d'élasticité élevées (au-delà de 500MPa). De telles performances sont en rupture technologique par rapport aux performances des alliages de titane connus.

Dans un exemple de réalisation, l'alliage peut comporter du Cr et du Al comme éléments d'addition.

Dans un exemple de réalisation, l'alliage peut comporter du Cr et du Sn comme éléments d'addition.

L'alliage est un alliage ternaire. L'alliage constitue un alliage ternaire Ti-Cr-Al ou Ti-Cr-Sn.

Dans un exemple de réalisation, l'alliage peut comporter du Cr et du Al comme éléments d'addition et la teneur massique en Cr dans l'alliage peut être comprise entre 6% et 9%, par exemple entre 7% et 9%, et la teneur massique en Al dans l'alliage peut être comprise entre 1% et 3%.

En particulier, l'alliage peut avoir la formule chimique suivante : Ti-xCr-yAl où x est compris entre 6 et 9, voire entre 7 et 9, et y est compris entre 1 et 3.

Dans un exemple de réalisation, l'alliage peut comporter du Cr et du Sn comme éléments d'addition et la teneur massique en Cr dans l'alliage peut être comprise entre 6% et 9%, par exemple entre 7% et 9%, et la teneur massique en Sn dans l'alliage peut être comprise entre 1% et 5%.

En particulier, l'alliage peut avoir la formule chimique suivante : Ti-x'Cr-zSn où x' est compris entre 6 et 9, voire entre 7 et 9, et z est compris entre 1 et 5.

L'alliage selon l'invention peut, en particulier, avoir l'une des formules chimiques suivantes :
- Ti-8,5Cr-1,5Al,
- Ti-8,5Cr-1,5Sn,
- Ti-7,5Cr-1Al,
- Ti-7,5Cr-2Al, ou
   Ti-7Cr-2Sn.

Dans un exemple de réalisation, la teneur massique en Cr dans l'alliage peut être comprise entre 7% et 9%.

De préférence, la pièce est un carter de turbomachine, par exemple un carter de rétention de turbomachine.

La pièce peut être formée d'un alliage tel que défini plus haut.

### Brève description des dessins

D'autres caractéristiques et avantages de l'invention ressortiront de la description suivante de modes particuliers de réalisation de l'invention, donnés à titre d'exemples non limitatifs, en référence aux dessins annexés, sur lesquels :
- les figures 1 et 2 représentent des diagrammes électroniques montrant le positionnement d'exemples d'alliages utilisables dans le cadre de l'invention,
- la figure 3 montre l'effet « TRIP » dans lequel il y a phénomène de transformation d'une phase β en une phase a" dans un alliage utilisable dans le cadre de l'invention Ti-8,5Cr-1,5Al,
- Les figures 4A et 4B sont des photographies montrant le phénomène de maclage dans un alliage utilisable dans le cadre de l'invention Ti-8,5Cr-1,5Sn, et
- les figures 5 et 6 représentent des résultats d'essais en traction d'alliages utilisables dans le cadre de l'invention.

### Description détaillée de modes de réalisation

Les figures 1 et 2 sont des diagrammes électroniques sur lesquels des alliages de titane ont été positionnés. Ces diagrammes électroniques indiquent les mécanismes de déformations mis en oeuvre lorsque l'alliage est soumis à une contrainte.

Bo est représenté en ordonnée des diagrammes électroniques des figures 1 et 2. Comme mentionné plus haut, Bo quantifie la force de cohésion moyenne des liaisons covalentes entre le titane et les éléments d'addition.

Md est représenté en abscisse des diagrammes électroniques des figures 1 et 2. Comme mentionné plus haut, Md désigne le niveau d'énergie moyen des orbitales d correspondant aux liaisons covalentes résultant de l'interaction entre le titane et les éléments d'addition.

Les diagrammes électroniques fournis aux figures 1 et 2 indiquent diverses régions correspondant aux différents mécanismes de déformation mis en oeuvre : glissement (« slip »), maclage (« twin ») et transformation martensitique (« SIM Transformation » : « Stress Induced Martensitic Transformation »).

Quelques exemples d'alliages utilisables dans le cadre de l'invention sont, comme illustré, positionnés sur les diagrammes électroniques des figures 1 et 2 dans la zone correspondant à l'activation de phénomènes de maclage. On peut par exemple avoir : 2,77 ≤ Bo ≤ 2,79 et 2,34 eV ≤ Md ≤ 2,38 eV pour les alliages utilisables dans le cadre de l'invention.

La figure 3 est une photographie montrant l'obtention, dans un alliage utilisable dans le cadre de l'invention, d'une phase α" à partir d'une phase β (activation du mécanisme de transformation d'une phase β en une phase α" lors de l'application d'une contrainte). L'activation d'une telle transformation de phase participe avantageusement à l'obtention d'une ductilité élevée. Les figures 4A et 4B montrent, quant à elles, l'activation d'un phénomène de maclage obtenu dans un alliage utilisable dans le cadre de l'invention qui participe aussi à l'obtention d'une ductilité élevée.

La figure 5 montre des résultats d'essais de traction obtenus pour un alliage Ti-8,5Cr-1,5Al. Pour cet alliage, on a : e/a = 4,129 et Mo_{éq} = 12,1. Cet alliage présente une ductilité élevée de l'ordre de 40%, une charge à rupture de 1150 MPa et conserve une limite d'élasticité élevée. Des résultats similaires sont obtenus pour l'alliage Ti-8,5Cr-1,5Sn pour lequel on a : Mo_{eq} = 13,6 et e/a = 4,16 (voir figure 6). Les essais de traction effectués ont été réalisés à température ambiante à une vitesse de déformation de 10⁻³ s⁻¹ sur des éprouvettes de 50 mm de long, 0,5 mm d'épaisseur et 5 mm de largeur.

### Exemple

Un lingot d'alliage Ti-8,5Cr-1,5Al a été fabriqué en compactant les éléments éponge de titane, chrome en grains et aluminium en poudre puis en utilisant la technique de fusion à l'arc. Dans le mélange compacté, les teneurs massiques suivantes ont été respectées : Ti à 90% en masse, Cr à 8,5% en masse et Al à 1,5% en masse. Ce lingot a ensuite été déformé pour obtenir une tôle de 0,5 mm d'épaisseur. Cette tôle a été traitée thermiquement à 900°C dans le domaine bêta suivi d'un refroidissement rapide. Des éprouvettes de traction plates ont été découpées dans cette tôle et ont été utilisées dans le cadre de l'essai en traction décrit plus haut en lien avec la figure 5.

L'expression « compris(e) entre ... et ... » ou « allant de ... à ... » doit se comprendre comme incluant les bornes.

## Revendications

1. Carter pour une turbomachine, le carter comportant un alliage à base de titane, l'alliage étant :
- un alliage ternaire Ti-Cr-Al dans lequel la teneur massique en Cr dans l'alliage est comprise entre 6% et 9% et la teneur massique en Al dans l'alliage est comprise entre 1% et 3%, ou
- un alliage ternaire Ti-Cr-Sn dans lequel la teneur massique en Cr dans l'alliage est comprise entre 6% et 9% et la teneur massique en Sn dans l'alliage est comprise entre 1% et 5%.

2. Carter selon la revendication 1, **caractérisé en ce que** la teneur massique en Cr dans l'alliage est comprise entre 7% et 9%.

3. Carter selon la revendication 1 ou 2, **caractérisé en ce qu'**il constitue un carter de rétention pour une turbomachine.

4. Turbomachine comportant une pièce de turbomachine comportant un alliage à base de titane, l'alliage étant :
- un alliage ternaire Ti-Cr-Al dans lequel la teneur massique en Cr dans l'alliage est comprise entre 6% et 9% et la teneur massique en Al dans l'alliage est comprise entre 1% et 3%, ou
- un alliage ternaire Ti-Cr-Sn dans lequel la teneur massique en Cr dans l'alliage est comprise entre 6% et 9% et la teneur massique en Sn dans l'alliage est comprise entre 1% et 5%.

5. Turbomachine selon la revendication 4, **caractérisée en ce que** la teneur massique en Cr dans l'alliage est comprise entre 7% et 9%.

6. Turbomachine selon la revendication 4 ou 5, **caractérisée en ce que** la pièce constitue un carter de turbomachine.

7. Turbomachine selon la revendication 6, **caractérisée en ce que** la pièce constitue un carter de rétention de turbomachine.

## Patentansprüche

1. Gehäuse für eine Turbomaschine, wobei das Gehäuse eine Legierung auf Titanbasis umfasst, wobei die Legierung:
- eine ternäre Ti-Cr-Al-Legierung ist, bei der der Massengehalt an Cr in der Legierung zwischen 6 % und 9 % beträgt und der Massengehalt an Al in der Legierung zwischen 1 % und 3 % beträgt, oder
- eine ternäre Ti-Cr-Sn-Legierung ist, bei der der Massengehalt an Cr in der Legierung zwischen 6 % und 9 % beträgt und der Massengehalt an Sn in der Legierung zwischen 1 % und 5 % beträgt.

2. Gehäuse nach Anspruch 1, **dadurch gekennzeichnet, dass** der Massengehalt an Cr in der Legierung zwischen 7 % und 9 % beträgt.

3. Gehäuse nach Anspruch 1 oder 2, **dadurch gekennzeichnet, dass** es ein Haltegehäuse für eine Turbomaschine bildet.

4. Turbomaschine mit einem Turbomaschinenteil, das eine Legierung auf Titanbasis umfasst, wobei die Legierung:
- eine ternäre Ti-Cr-Al-Legierung ist, bei der der Massengehalt an Cr in der Legierung zwischen 6 % und 9 % beträgt und der Massengehalt an Al in der Legierung zwischen 1 % und 3 % beträgt, oder
- eine ternäre Ti-Cr-Sn-Legierung ist, bei der der Massengehalt an Cr in der Legierung zwischen 6 % und 9 % beträgt und der Massengehalt an Sn in der Legierung zwischen 1 % und 5 % beträgt.

5. Turbomaschine nach Anspruch 4, **dadurch gekennzeichnet, dass** der Massengehalt an Cr in der Legierung zwischen 7 % und 9 % beträgt.

6. Turbomaschine nach Anspruch 4 oder 5, **dadurch gekennzeichnet, dass** das Teil ein Turbomaschinengehäuse bildet.

7. Turbomaschine nach Anspruch 6, **dadurch gekennzeichnet, dass** das Teil ein Turbomaschinen-Haltegehäuse bildet.

## Claims

1. Casing for a turbine engine, the casing including a titanium-based alloy, the alloy being:
• a Ti-Cr-Al ternary alloy in which the content by weight of Cr in the alloy lies in the range 6% to 9% and the content by weight of Al in the alloy lies in the range 1% to 3%; or
• a Ti-Cr-Sn ternary alloy in which the content by weight of Cr in the alloy lies in the range 6% to 9% and the content by weight of Sn in the alloy lies in the range 1% to 5%.

2. A casing according to claim 1, **characterized in that** the content by weight of Cr in the alloy lies in the range 7% to 9%.

3. A casing according to claim 1 or 2, **characterized in that** it constitutes a turbine engine retention casing.

4. A turbine engine including a turbine engine part including a titanium-based alloy, the alloy being:
• a Ti-Cr-Al ternary alloy in which the content by weight of Cr in the alloy lies in the range 6% to 9% and the content by weight of Al in the alloy lies in the range 1% to 3%; or
• a Ti-Cr-Sn ternary alloy in which the content by weight of Cr in the alloy lies in the range 6% to 9% and the content by weight of Sn in the alloy lies in the range 1% to 5%.

5. A turbine engine according to claim 4, **characterized in that** the content by weight of Cr in the alloy lies in the range 7% to 9%.

6. A turbine engine according to claim 4 or 5, **characterized in that** the part constitutes a turbine engine casing.

7. A turbine engine according to claim 6, **characterized in that** the part constitutes a turbine engine retention casing.
